# EUROPÄISCHE PATENTSCHRIFT

(11) **EP 0 290 052 B1**
(45) Veröffentlichungstag und Bekanntmachung des Hinweises auf die Patenterteilung: **22.07.1992**
(21) Anmeldenummer: 88107386.0
(22) Anmeldetag: 07.05.1988
(51) Int. Cl.: C23C 14/14, C23C 14/16, C23C 14/24, C23C 14/34, C23C 16/30, C23C 4/00, B23K 26/00, C23C 4/18, C23C 24/08

(54) **Verfahren zum Herstellen von Gleitflächen auf Teilen von Fahrzeugmotoren**
Process for the fabrication of sliding surfaces of parts of motors for vehicles
Procédé de fabrication de glissière sur pièces de moteurs d'automobile

(30) Priorität: 08.05.1987 DE 3715325
(43) Veröffentlichungstag der Anmeldung: 09.11.1988
(73) Patentinhaber: Castolin S.A., CH-1001 Lausanne-St. Sulpice (CH)
(72) Erfinder: Simm, Wolfgang, Dr., CH-1024 Ecublens (CH); Steine, Hans-Theo, CH-1022 Chavannes (CH)
(74) Vertreter: Hiebsch, Gerhard F., Dipl.-Ing.

(56) Entgegenhaltungen:
- EP-A- 194 701
- EP-A- 0 001 216
- DE-A- 2 613 588
- DE-A- 3 503 105
- GB-A- 2 179 678

## Beschreibung

Die Erfindung betrifft ein Verfahren zum Herstellen von Gleitflächen auf Teilen von Fahrzeugmotoren, die einer schwingungsüberlagerten Metall/Metall-Reibung ausgesetzt sind.

Das Beschichten von Fahrzeugmotoren mittels Hartlegierungen erfolgt üblicherweise durch Plasmaspritzen oder durch Flammspritzen. Diese Beschichtungen haben relativ geringe Standzeiten dann, wenn sie starken Schwingungsbelastungen ausgesetzt sind; diese führen zu Rißbildungen oder zum Abplatzen der Schicht. Versuche mit eingelegten und gesinterten Schichten führten nicht zu den gewünschten Ergebnissen. Beim sog. MIP-Verfahren entstehen beispielsweise so hohe Kosten, daß die Anwendung praktisch ohne Bedeutung bleibt.

Die EP-A-194 701 befaßt sich mit Schutzschichten für den Behälter- und Apparatebau, die in verfahrenstechnischen Anlagen, wie z.B. Raffinerien oder Zuckerfabriken, eingesetzt werden, und schlägt für solche Schutzschichten γ-Borid-haltige Legierungen auf Nickelbasis aus den Vierstoffsystemen Nickel-Chrom-Titan-Bor, Nickel-ChromTantal-Bor und Nickel-Chrom-Niob-Bor vor, die durch thermisches Spritzen und Auftragsschweißen auf metallische Trägerwerkstoffe aufgebracht werden.

Angesichts dieser Gegebenheiten hat sich der Erfinder das Ziel gesetzt, ein Verfahren der eingangs erwähnten Art so weiter zu entwickeln, daß trotz günstiger Kosten sehr haltbare und feste Gleitflächen mit langen Standzeiten entstehen, dies bei Teilen, die einer schwingungsüberlagerten Metall/Metall-Reibung ausgesetzt sind.

Zur Lösung dieser Aufgabe führen die Lehren der unabhängigen Patentansprüche; besonders günstige Ausführungen sind den Unteransprüchen zu entnehmen.

Erfindungsgemäß wird auf das Teil eine Schicht aus einer Hartmetallegierung eines Werkstoffes auf Ni-Mo-Fe-Basis, gegebenenfalls mit einem Gehalt an Co oder an Cr und/oder W, in einer Dicke von 0,1 bis 3,0 mm aufgetragen sowie anschließend mit einem Hochenergiestrahl eingeschmolzen wird, wobei die Schicht einen Gehalt an Boriden, Karbiden, Siliciden und/oder Nitriden aufweist.

Auch liegt es im Rahmen der Erfindung, auf das Teil eine Schicht aus einer Hartmetallegierung eines Werkstoffes auf Ni-Cr-B-Si-Basis, gegebenenfalls mit einem Gehalt an Fe und/oder Co oder an Mo und/oder W, in einer Dicke von 0,1 bis 3,0 mm aufgetragen sowie anschließend mit einem Hochenergiestrahl eingeschmolzen wird, wobei die Schicht einen Gehalt an Boriden, Karbiden, Silicium und/oder Nitriden aufweist.

Eine weitere Lösung wird darin gesehen, auf das Teil eine Schicht aus einer Hartmetallegierung eines Werkstoffes auf einer amorphen Ni-Mo-Basis, gegebenenfalls mit einem Gehalt an Fe und/oder Co oder an Cr und/oder W, in einer Dicke von 0,1 bis 3,0 mm aufgetragen sowie anschließend mit einem Hochenergiestrahl eingeschmolzen wird, wobei die Schicht einen Gehalt an Boriden, Karbiden, Siliciden und/oder Nitriden aufweist.

Diese Lösungen können noch dadurch verbessert werden, daß der Schichtwerkstoff Zusätze von weniger als 5 % B und weniger als 5 % Si enthält und/oder Wolframschmelzkarbid oder gesintertes Wolframkarbid.

Das Aufbringen der Schicht wird bevorzugt mit einer ein Metallpulver und einem Binder enthaltenden Paste durchgeführt, wobei gegebenenfalls als Binder ein Harz eingesetzt wird, bei dem der verbleibende Feststoffanteil unter 10 % liegt.

Eine Vereinfachung der Applikation ergibt sich dann, wenn das Metallpulver in eine Aussparung des Teiles eingeschüttet und nachträglich gepreßt wird.

Das Aufbringen der Schicht kann auch mit dem an sich bekannten Verfahren des thermischen Spritzens geschehen. Eine besonders günstige Art der Zuführung des Metallpulvers zu der zu beschichtenden Fläche ist dadurch möglich, daß der Hochenergiestrahl, vor allem ein Laserstrahl, selbst als Transportmittel für das Metallpulver verwendet werden kann. Es erübrigt sich damit der erste Verfahrensschritt des Flammspritzens oder Auftragens einer Paste.

Während dieses Einschmelzvorganges kann die Schicht vorteilhafterweise durch ein gasförmiges Medium rasch abgekühlt werden.

Weitere Vorteile, Merkmale und Einzelheiten der Erfindung ergeben sich aus den nachfolgend beschriebenen Beispielen.

### Beispiel 1

Die Gleitfläche einer Nockenwelle sollte mit einer verschleißfesten Schicht durch thermisches Spritzen mit nachträglichem Einschmelzen mit einem Laser beschichtet werden.

Als Beschichtungswerkstoff wurde ein pulverförmiger Werkstoff verwendet aus einem Gemisch von 50 % Matrixlegierung mit der Zusammensetzung Cr 10-16 %, C 0,4 - 0,9 %, B 1,5 - 3,5 %, Si z-4 %, Fe 1-4 % Rest Ni. Aus Hartstoff wurden 50 % Wolframkarbid mit 10-15 % Co eingesetzt.

Auf das durch Strahlen vorbereitete Werkstück wurde mit einem autogenen Flammspritzbrenner eine 1,5 mm dicke Schicht aufgespritzt und diese nachfolgend mit einem 5 kW-Laser an einer Drehvorrichtung eingeschmolzen. Die Parameter für den Einschmelzvorgang waren folgende:
. entfokussierter Strahldurchmesser 3,0 mm,
. Drehgeschwindigkeit 400 mm/min,
. Überlappung der Naht 25 %.

Die eingeschmolzene Schicht wurde anschließend durch Schleifen bearbeitet.

Bei den Versuchen mit der eingebauten Nockenwelle wurde eine ausgezeichnete Beständigkeit gegen Verschleiß unter Schwingungsbelastung festgestellt.

### Beispiel 2

Auf die Gleitfläche eines Kipphebels soll eine verschließfeste Schicht aufgebracht werden.

Als Beschichtungswerkstoff wurde eine Metallpaste -- bestehend aus einem Gemisch von 70 % Matrixlegierung und 30 % Molybdän -- verwendet. Die Zusammensetzung der Matrixlegierung war Cr 20-25 %, < 6 % Fe, < 3 % B, < 4 % Si, Rest Ni. Der Anteil des Harzbinders lag bei 2 %.

Die Gleitfläche des Kipphebels wurde 1 mm tief ausgefräst, entfettet und in diese Ausfräsung die Paste eingepreßt. Nach dem Aushärten wurde die eingebrachte Schicht mit einem Laserstrahl -- mit den Parametern gemäß Beispiel 1 --eingeschmolzen.

Beim Einsatz der Teile wurde eine doppelte Standzeit gegenüber nicht beschichteten Vergleichsteilen festgestellt.

## Patentansprüche

1. Verfahren zum Herstellen von Gleitflächen auf Teilen von Fahrzeugmotoren, die einer schwingungsüberlagerten Metall/Metall-Reibung ausgesetzt sind, wobei auf das Teil eine Schicht aus einer Hartmetallegierung eines Werkstoffes auf Ni-Mo-Fe-Basis, gegebenenfalls mit einem Gehalt an Co oder an Cr und/oder W, in einer Dicke von 0,1 bis 3,0 mm aufgetragen sowie anschließend mit einem Hochenergiestrahl eingeschmolzen wird, wobei die Schicht einen Gehalt an Boriden, Karbiden, Siliciden und/oder Nitriden aufweist.

2. Verfahren zum Herstellen von Gleitflächen auf Teilen von Fahrzeugmotoren, die einer schwingungsüberlagerten Metall/Metall-Reibung ausgesetzt sind, wobei auf das Teil eine Schicht aus einer Hartmetallegierung eines Werkstoffes auf Ni-Cr-B-Si-Basis, gegebenenfalls mit einem Gehalt an Fe und/oder Co oder an Mo und/oder W, in einer Dicke von 0,1 bis 3,0 mm aufgetragen sowie anschließend mit einem Hochenergiestrahl eingeschmolzen wird, wobei die Schicht einen Gehalt an Boriden, Karbiden, Silicium und/oder Nitriden aufweist.

3. Verfahren zum Herstellen von Gleitflächen auf Teilen von Fahrzeugmotoren, die einer schwingungsüberlagerten Metall/Metall-Reibung ausgesetzt sind, wobei auf das Teil eine Schicht aus einer Hartmetallegierung eines Werkstoffes auf einer amorphen Ni-Mo-Basis, gegebenenfalls mit einem Gehalt an Fe und/oder Co oder an Cr und/oder W, in einer Dicke von 0,1 bis 3,0 mm aufgetragen sowie anschließend mit einem Hochenergiestrahl eingeschmolzen wird, wobei die Schicht einen Gehalt an Boriden, Karbiden, Siliciden und/oder Nitriden aufweist.

4. Verfahren nach einem der Ansprüche 1 bis 3, dadurch gekennzeichnet, daß der Schichtwerkstoff Zusätze von weniger als 5 % B und weniger als 5 % Si enthält.

5. Verfahren nach wenigstens einem der Ansprüche 1 bis 4, dadurch gekennzeichnet, daß dem Schichtwerkstoff Wolframschmelzkarbid oder gesintertes Wolframkarbid zugesetzt wird.

6. Verfahren nach wenigstens einem der Ansprüche 1 bis 5, dadurch gekennzeichnet, daß das Aufbringen der Schicht mit einer ein Metallpulver und einem Binder enthaltenden Paste erfolgt, wobei gegebenenfalls als Binder ein Harz eingesetzt wird, bei dem der verbleibende Feststoffanteil unter 10 % liegt.

7. Verfahren nach wenigstens einem der Ansprüche 1 bis 6, dadurch gekennzeichnet, daß das Metallpulver in eine Aussparung des Teiles eingeschüttet und nachträglich gepreßt wird.

8. Verfahren nach wenigstens einem der Ansprüche 1 bis 7, dadurch gekennzeichnet, daß die Schicht auf dem Wege des thermischen Spritzens aufgebracht wird.

9. Verfahren nach wenigstens einem der Ansprüche 1 bis 8, dadurch gekennzeichnet, daß die Schicht durch das Zuführen des Metallpulvers in den Hochenergiestrahl hergestellt wird.

10. Verfahren nach wenigstens einem der vorhergehenden Ansprüche, dadurch gekennzeichnet, daß die Schichtdicke in einer Stärke über 0,2 mm, bevorzugt zwischen 0,5 und 2,0 mm, aufgetragen wird.

## Claims

1. Process for the fabrication of sliding surfaces on parts of automobile engines subjected to superimposed vibrational metal-metal friction, in which a layer consisting of a hard metal alloy of a material based on Ni-Mo-Fe, optionally with a Co or Cr and/or W content, is applied to the part in a thickness of 0.1 to 3.0 mm and is then remelted with a high-energy beam, the layer containing borides, carbide silicides and/or nitrides.

2. Process for the fabrication of sliding surfaces on parts of automobile engines subjected to superimposed vibrational metal-metal friction, in which a layer consisting of a hard metal alloy of a material based on Ni-Cr-B-Si, optionally with an Fe and/or Co or Mo and/or W content, is applied to the part in a thickness of 0.1 to 3.0 mm and is then remelted with a high-energy beam, the layer containing borides, carbides, silicides and/or nitrides.

3. Process for the fabrication of sliding surfaces on parts of automobile engines subjected to superimposed vibrational metal-metal friction, in which a layer consisting of a hard metal alloy of a material based on amorphous Ni-Mo, optionally with an Fe and/or Co or Cr and/or W content, is applied to the part in a thickness of 0.1 to 3.0 mm and is then remelted with a high-energy beam, the layer containing borides, carbides, silicides and/or nitrides.

4. Process according to one of claims 1 to 3, characterised in that the layer material contains additions of less than 5 % of B and less than 5 % of Si.

5. Process according to at least one of claims 1 to 4, characterised in that tungsten carbide or cemented tungsten carbide is added to the layer material.

6. Process according to at least one of claims 1 to 5 characterised in that the layer is applied by means of a paste containing a metal powder and a binder, the binder optionally being a resin in which the residual solid content is less than 10 %.

7. Process according to at least one of claims 1 to 6, characterised in that the metal powder is poured into a recess in the part and is subsequently compacted.

8. Process according to at least one of claims 1 to 7, characterised in that the layer is applied by means of thermal spraying.

9. Process according to at least one of claims 1 to 8, characterised in that the layer is produced by feeding the metal powder into the high-energy beam.

10. Process according to at least one of the preceding claims, characterised in that the layer is applied in a thickness in excess of 0.2 mm, preferably between 0.5 and 2.0 mm.

## Revendications

1. Procédé de fabrication de surfaces de glissement sur des pièces de moteurs de véhicules, qui sont soumises à un frottement métal sur métal doublé de vibrations, une couche de revêtement d'alliage de métaux durs d'un matériau à base de Ni-Mo-Fe, le cas échéant présentant une teneur en Co et en Cr et/ou W, étant appliquée sur la pièce selon une épaisseur de 0,1 à 3,0 mm, et subissant ensuite une fusion par un rayon hautement énergétique, la couche de revêtement présentant une teneur en borures, carbures, siliciures et/ou nitrures.

2. Procédé de fabrication de surfaces de glissement sur des pièces de moteurs de véhicules, qui sont soumises à un frottement métal sur métal doublé de vibrations, une couche de revêtement d'alliage de métaux durs d'un matériau à base de Ni-Cr-B-Si, le cas échéant présentant une teneur en Fe et/ou Co ou en Mo et/ou W, étant appliquée sur la pièce selon une épaisseur de 0,1 à 3,0 mm, et subissant ensuite une fusion par un rayon hautement énergétique, la couche de revêtement présentant une teneur en borures, carbures, silicium et/ou nitrures.

3. Procédé de fabrication de surfaces de glissement sur des pièces de moteurs de véhicules, qui sont soumises à un frottement métal sur métal doublé de vibrations, une couche de revêtement d'alliage de métaux durs d'un matériau amorphe à base de Ni-Mo, le cas échéant présentant une teneur en Fe et/ou Co et en Cr et/ou W, étant appliquée sur la pièce selon une épaisseur de 0,1 à 3,0 mm, et subissant ensuite une fusion par un rayon hautement énergétique, la couche de revêtement présentant une teneur en borures, carbures, siliciures et/ou nitrures.

4. Procédé selon l'une des revendications 1 à 3, caractérisé en ce que le matériau de la couche de revêtement renferme en addition, moins de 5% de B et moins de 5% de Si.

5. Procédé selon l'une au moins des revendications 1 à 4, caractérisé en ce que du carbure de tungstène fondu ou du carbure de tungstène fritté est rajouté au matériau de la couche de revêtement.

6. Procédé selon l'une au moins des revendications 1 à 5, caractérisé en ce que l'application de la couche de revêtement s'effectue à l'aide d'une pâte renfermant une poudre métallique et un liant, qui le cas échéant peut être une résine pour laquelle la part résiduelle de substance solide est inférieure à 10%.

7. Procédé selon l'une au moins des revendications 1 à 6, caractérisé en ce que la poudre métallique est déversée dans un évidement de la pièce et subit ensuite une compression.

8. Procédé selon l'une au moins des revendications 1 à 7, caractérisé en ce que l'application de la couche de revêtement se fait par voie de pulvérisation thermique.

9. Procédé selon l'une au moins des revendications 1 à 8, caractérisé en ce que la couche de revêtement est réalisée par l'amenée de la poudre métallique dans le rayon hautement énergétique.

10. Procédé selon l'une au moins des revendications précédentes, caractérisé en ce que la couche de revêtement est appliquée avec une épaisseur supérieure à 0,2 mm, de préférence comprise entre 0,5 et 2,0 mm.
